# EUROPÄISCHE PATENTANMELDUNG

(11) **EP 4 644 763 A1**
(43) Veröffentlichungstag der Anmeldung: **05.11.2025**
(21) Anmeldenummer: 25166481.9
(22) Anmeldetag: 26.03.2025
(51) Int. Cl.: F17C 11/00, F17D 1/02

(54) **NIEDERDRUCK-DIFFUSIONSKONTROLLIERTER WASSERSTOFFSPEICHER**

(30) Priorität: 15.04.2024 DE 102024203450
(71) Anmelder: Benecke Kaliko AG, 30419 Hannover (DE)
(72) Erfinder: Dr. NEUMANN, Thorsten, 30419 Hannover (DE); Dr. WIETZKE, Steffen, 30175 Hannover (DE)
(74) Vertreter: Preusser, Andrea

(57) **Zusammenfassung**

Es wird die Verwendung eines Wasserstoffspeichermaterials zur passiven Druckregulierung in einem Gastransportsystem für Wasserstoff enthaltendes Gas oder zur Wasserstoffspeicherung und zur passiven Druckregulierung in einem Gasspeichersystem für Wasserstoff beschrieben, wobei das Wasserstoffspeichermaterial aus wasserstoffspeicherndem Metallhydrid, eingebettet in einer wasserstoffpermeablen Polymermatrix, gebildet ist.

## Beschreibung

Die Erfindung betrifft die Verwendung eines Wasserstoffspeichermaterials auf Basis von Metallhydrid zur passiven Druckregulierung in einem Gastransportsystem für Wasserstoff enthaltendes Gas oder zur Wasserstoffspeicherung und passiven Druckregulierung in einem Gasspeichersystem für Wasserstoff.

Wasserstoff wird üblicherweise in Tanks bis zu 700 bar Druck gespeichert. Für die Heimanwendung existieren Speichersysteme für Wasserstoff, die z.B. durch Elektrolyse gebildeten Wasserstoff aufnehmen und später, beispielsweise in Winter, wieder abgeben können. Gegenwärtige Wasserstoffspeichersysteme sind aber sehr wartungsintensiv, weil der Wasserstoff durch entsprechende Kompressoren mit hohem Druck bis 300 bar in Gasflaschen eingelagert und aufbewahrt wird. Durch die Technik der Komprimierung und Speicherung in Gasflaschen sind solche Systeme auch sehr kostenintensiv.

Seit einiger Zeit werden auch Feststoffspeicher für die Speicherung von Wasserstoff eingesetzt, wofür sich insbesondere Metallhydride eignen, die Wasserstoff in Abhängigkeit vom vorliegenden Druck reversibel aufnehmen und wieder abgeben können. In jüngerer Zeit wurden sogenannte reaktive Hydridkomposite (RHC) entwickelt, die sich gut als Wasserstoffspeicher eignen. Solche RHC werden z.B. in C. Abetz et al., Adv. Mater. Technol., Reactive Hydride Composite Confined in a Polymer Matrix: New Insights into the Desorption and Absorption of Hydrogen in a Storage Material with High Cycling Stability, 2101584, 2022, DOI: 10.1002/admt.202101584, beschrieben.

Geeignete Feststoffspeicher sind aus starren Platten oder Schaumstrukturen aufgebaut, welche in der Regel auf Metall, Duroplasten oder Thermoplasten mit geringer Bruchdehnung basieren und geringe Flexibilität besitzen.

Der Transport von Gasen über weite Entfernungen wird über Leitungsnetze als Gastransportsystem bewerkstelligt, insbesondere für Erdgas. Für den konstanten Durchlauf des Gases in Ferntransportleitungen sorgen Kompressorstationen bzw. Verdichterstationen. Diese halten bei Ferngasleitungen alle 80 bis 160 Kilometer den Gasdruck aufrecht, der bei Pipelines aus Stahl bis zu 200 bar betragen kann. Bei der Verteilung des Erdgases in regionale Verteilungsnetze entsteht in der Regel ein Gasdruck zwischen 1 und 70 bar. Der Gasdruck bei örtlichen Gasleitungen auf kommunaler Ebene liegt in der Regel bei unter 1 bar.

Umfangreiche Leitungsnetze existieren z.B. für Erdgas, es werden aber auch Leitungsnetze für Wasserstoff aufgebaut. Auch wird die Umrüstung von Erdgasnetzen für den Transport von Wasserstoff geprüft. Es werden bereits Leitungsnetze für Erdgas betrieben, bei denen dem Erdgas Wasserstoff zugemischt wird. Der Anteil an Wasserstoff in solchen Erdgas-Wasserstoff-Gemischen kann bis zu 20% liegen.

Insbesondere im gegenwärtigen Erdgas-/Wasserstoffnetz, welches zwischen 1 und 70 bar arbeitet, können durch den Betrieb der Kompressoren oder Expansionsvorgänge Druckspitzen auftreten. Solche Druckspitzen sind in hohem Maße unerwünscht, da sie zu Schäden am Leitungssystem führen. In der Regel werden daher Überdruckventile aufweisende Druckdämpfer in das Leitungssystem eingebaut. Solche mechanischen Systeme sind allerdings selbst schadensanfällig und reagieren bei sehr kurzfristigen Druckstößen oft zu langsam. Analoge Probleme mit Druckspitzen gibt es auch bei Gasspeichersystemen für Wasserstoff.

Die Aufgabe der vorliegenden Erfindung besteht in der Überwindung der vorstehend beschriebenen Nachteile des Standes der Technik. Insbesondere bestand die Aufgabe der Erfindung in der Bereitstellung eines Mittels zur Vermeidung oder Verringerung von Druckspitzen in Gastransportsystemen für Wasserstoff enthaltende Gasen und auch in Gasspeichersystemen für Wasserstoff, wobei der Einsatz von mechanischen Systemen wie von Überdruckventilen zumindest teilweise vermieden werden soll. Darüber hinaus bestand die Aufgabe in der Bereitstellung eines Systems für die Wasserstoffspeicherung bei niedrigen Drücken. Dabei sollte insbesondere eine flexible Gestaltung der geometrischen Form des Wasserstoffspeichers ermöglicht werden.

Es wurde festgestellt, dass dies durch die Verwendung eines Wasserstoffspeichermaterials gelöst werden konnte, das aus Metallhydrid, das in einer wasserstoffpermeablen Polymermatrix eingebettet ist, gebildet ist.

Die Erfindung betrifft somit Verwendung eines Wasserstoffspeichermaterials zur passiven Druckregulierung in einem Gastransportsystem für Wasserstoff enthaltendes Gas oder zur Wasserstoffspeicherung und zur passiven Druckregulierung in einem Gasspeichersystem für Wasserstoff, wobei das Wasserstoffspeichermaterial aus Metallhydrid, das in einer wasserstoffpermeablen Polymermatrix eingebettet ist, gebildet ist.

Das eingesetzte Wasserstoffspeichermaterial kann in Gastransportsystemen für Wasserstoff enthaltende Gase eine Kurzzeitspeicherfunktion für Wasserstoff übernehmen und ermöglicht so eine passive Druckanpassung, mit der Druckspitzen in dem Gastransportsystem vermieden oder zumindest verringert werden können. Dabei wird das in geeigneter Weise eingestellte Wasserstoffspeichermaterial bei auftretenden Druckspitzen automatisch mit Wasserstoff aus dem Gasstrom beladen, was zur Reduzierung des Drucks im Gastransportsystem führt. Sobald sich der Druck im Gastransportsystem normalisiert hat, gibt das Wasserstoffspeichermaterial den Wasserstoff wieder ab und steht für die erneute Beladung zur Verfügung. Das analoge Prinzip gilt auch bei Gasspeichersystemen für Wasserstoff.

Insbesondere im gegenwärtigen Erdgas-/Wasserstoffnetz, welches zwischen 1 und 70 bar arbeitet, können so durch die erfindungsgemäße Verwendung des Wasserstoffspeichermaterial Druckspitzen ausgehend von Anlaufen von Kompressoren oder Expansionsvorgänge kompensiert werden. Des Weiteren kann selektiv Wasserstoff eingelagert und separiert werden, während andere Gase wie Kohlenwasserstoffe nicht eingelagert werden können.

Des Weiteren kann das Wasserstoffspeichermaterial erfindungsgemäß in einem Gasspeichersystem für Wasserstoff verwendet werden, wodurch es ermöglicht wird, Wasserstoff bei geringem Druck einzulagern und diesen dann für längere Zeit zu speichern, wobei das Wasserstoffspeichermaterial gleichzeitig die Funktion einer passiven Druckregulierung übernimmt. Durch den geringeren Druck ist somit auch ein geringerer Energieverbrauch für die Kompression notwendig. Das erfindungsgemäß verwendete Wasserstoffspeichermaterial kann in diverse geometrische Formen erstellt werden und nicht zwingend an einen Gasdruckkörper gebunden.

Im Folgenden sind einige Vorteile der erfindungsgemäßen Verwendung des Wasserstoffspeichermaterials zusammengefasst:
- Dezentrale maßgeschneiderte Wasserstoffspeicher
- Passive Druckregulierung (Energieeinsparung)
- Recyclingfähiges Konstrukt
- Gasseparation möglich
- Erhöhung der Sicherheit beim Betrieb

Das erfindungsgemäß verwendete Wasserstoffspeichermaterial kann in Gastransportsysteme für Wasserstoff enthaltendes Gas oder Gasspeichersysteme für Wasserstoff z.B. im Mobilitätsbereich, in Fahrzeugen, insbesondere in Automobilen, in Turbo-Pumpenschläuchen oder für Industrieanwendungen eingesetzt werden. Das Wasserstoffspeichermaterial ermöglicht durch die entsprechende Konstruktion eine kompakte Bauweise. Es bietet auch weitere Vorteile, wie eine passive Druckregulierung, Nachhaltigkeit durch passive Pumpvorgänge und die Bereitstellung einer sicherheitsrelevanten Technologie. Zudem kommt es bei einer Beschädigung des Wasserstoffspeichermaterial nicht zu einer explosiven Dekompression, sondern zu einer kontrollierten (diffusionsgetriebenen) Freisetzung des Wasserstoffs, was zu einer deutlich erhöhten Sicherheit der Systeme beiträgt.

Die Erfindung wird nachstehend im Einzelnen erläutert.

Das erfindungsgemäß verwendete Wasserstoffspeichermaterial eignet sich als diffusionskontrollierter Wasserstoffspeicher. Es kann als Kurzzeitspeicher für Wasserstoff für eine passive Druckregulierung in Gastransportsystemen oder als Niederdruck-Langzeitspeicher für Wasserstoff mit passiver Druckregulierungsfunktion in Gasspeichersystemen eingesetzt werden.

Das Gastransportsystem kann ein Leitungssystem für Wasserstoff enthaltende Gase sein. Das Gastransportsystem und das Gasspeichersystem können ein Rohr, ein Plastikschlauch oder einen anderen Druckgaskörper, z.B. einen druckfesten Behälter, wie z.B. eine Druckgasflasche, aufweisen. In dem Druckgaskörper können Gase unter Druck aufbewahrt bzw. transportiert werden. Neben dem Druckgaskörper können das Gastransportsystem und das Gasspeichersystem Zuleitungen und Ableitungen für Wasserstoff bzw. Wasserstoff enthaltende Gase und eine Kompressoreinheit und gegebenenfalls eine Heizvorrichtung aufweisen. Gegebenenfalls kann das Gastransport- oder Gasspeichersystem auch eine Heizvorrichtung beinhalten. Reine Kunststoffschläuche sind für höhere Drücke in der Regel nicht geeignet und müssen ggf. mit einer Festigkeitsträgerschicht verstärkt werden.

Das Wasserstoff enthaltende Gas kann Wasserstoff sein oder ein Gemisch von Wasserstoff und mindestens einem anderen Gas. Ein solches Gemisch ist bevorzugt ein Gemisch aus Erdgas und Wasserstoff. Bei einem Gemisch von Wasserstoff und mindestens einem anderen Gas kann der Anteil an Wasserstoff z.B. mindestens 1 Vol.-%, bevorzugt mindestens 3 Vol.-% betragen. Der Anteil an Wasserstoff im Erdgas/Wasserstoff-Gemisch kann z.B. 1 bis 30 Vol.-%, bevorzugt 3 bis 20 Vol.-%, betragen.

Erfindungsgemäß wird ein Wasserstoffspeichermaterial zur passiven Druckregulierung in einem Gastransportsystem für Wasserstoff enthaltendes Gas oder zur Wasserstoffspeicherung und zur passiven Druckregulierung in einem Gasspeichersystem für Wasserstoff verwendet. Es versteht sich, dass das Wasserstoffspeichermaterial innerhalb des Gastransportsystems angeordnet wird, so dass es mit dem Wasserstoff enthaltenden Gas in Kontakt kommen kann. Es versteht sich ferner, dass das Wasserstoffspeichermaterial innerhalb des Gasspeichersystems angeordnet wird, so dass es mit dem Wasserstoff in Kontakt kommen kann. Durch die passive Druckregulierung können Druckspitzen im System vermieden oder verringert werden, indem das Wasserstoffspeichermaterial bei Auftreten von Druckspitzen automatisch Wasserstoff oder mehr Wasserstoff aufnimmt, wodurch der Druck sich verringert. Da die Druckregulierung passiv ist, wird der Druck praktisch augenblicklich reguliert. Mechanische Systeme für den Druckausgleich können vermieden oder verringert werden.

Das Wasserstoffspeichermaterial ist aus Metallhydrid, das in einer wasserstoffpermeablen Polymermatrix eingebettet ist, gebildet. Als Metallhydrid können übliche Metallhydride verwendet, die in Abhängigkeit vom Wasserstoff-Partialdruck reversibel Wasserstoff aufnehmen und wieder abgeben können. Dabei wird ab einem bestimmten Wasserstoff-Partialdruck und darüber Wasserstoff aufgenommen, während bei einem Partialdruck, der unter diesem Wasserstoff-Partialdruck liegt, der Wasserstoff von dem Wasserstoffspeichermaterial wieder abgegeben, was gegebenenfalls durch eine Erwärmung unterstützt werden kann. Auf diese Weise können durch Änderung des Wasserstoff-Partialdrucks reversibel Zyklen aus Beladung mit Wasserstoff und Entladung gefahren werden.

Bei der Aufnahme des gasförmigen Wasserstoffs in das Wasserstoffspeichermaterial findet in der Regel eine chemische Reaktion unter Bildung von Metall-Hydrid-Bindungen statt, die bei der Abgabe wieder gelöst werden unter Rückbildung von gasförmigem Wasserstoff.

Der konkrete Wasserstoff-Partialdruck, ab dem das Wasserstoffspeichermaterial Wasserstoff aufnehmen kann, hängt insbesondere von der Art des Metallhydrids ab. Die Kinetik des Wasserstoffaustauschs hängt auch von der Art des Polymers der Polymermatrix ab. Durch die Wahl des Metallhydrids und/oder des Polymers kann für das Wasserstoffspeichermaterial somit der resultierende Wasserstoff-Partialdruck, ab dem Wasserstoff gespeichert wird, maßgeschneidert an die entsprechenden Vorgaben angepasst werden.

Das Metallhydrid kann ein stöchiometrisches oder nichtstöchiometrisches Metallhydrid sein. Das Metallhydrid kann aus einfachen Metallhydriden, komplexen Metallhydriden oder reaktiven Hydridkompositen (RHC) ausgewählt sein. Über das eingesetzte Metallhydrid kann der Partialdruck maßgeblich bestimmt werden, an welchem Wasserstoff eingelagert bzw. abgegeben wird. Die Wahl des Polymers für die Polymermatrix kann zur Steuerung der Aufnahmegeschwindigkeit des Wasserstoffs verwendet werden.

Als einfache Metallhydride eignen sich insbesondere Alkalimetallhydride oder Erdalkalimetallhydride. Geeignete Beispiele sind Magnesiumhydrid (MgH₂) (Schmelzpunkt ca. 280 °C) oder Lithiumhydrid (LiH).

Komplexe Metallhydride sind Salze, bei denen die Anionen Hydride enthalten. Bei dem Metall handelt es sich bevorzugt um ein Alkalimetall oder ein Erdalkalimetall, wie z.B. Li, Na, Mg oder Ca. Es sind aber auch andere Metalle, wie z.B. Al, Ti oder Zr, denkbar. Das Anion ist bevorzugt ein Boranat (BH₄⁻) oder Alanat (AlH₄⁻), insbesondere ein Boranat. Boranate werden in Verbindungen auch einfach als Borhydrid bezeichnet. Alanate werden in Verbindungen auch einfach als Aluminiumhydrid bezeichnet.

Das komplexe Metallhydrid ist bevorzugt ausgewählt aus Metallboranaten bzw. Metallborhydriden oder Metallalanaten bzw. Metallaluminiumhydriden, wobei das Metall vorteilhafterweise ein Alkalimetall oder ein Erdalkalimetall, wie z.B. Li, Na, Mg oder Ca, ist. Konkrete Beispiele für geeignete komplexe Metallhydride sind Lithiumborhydrid, Natriumborhydrid, Magnesiumborhydrid oder Natriumaluminiumhydrid.

In einer besonders bevorzugten Ausführungsform werden als Metallhydrid reaktive Hydridkomposite eingesetzt. Reaktive Hydridkomposite (RHC, "reactive hydride composite") wurden in jüngerer Zeit entwickelt und als Wasserstoffspeicher untersucht. Bei den RHC handelt es sich üblicherweise um Komposite aus zwei oder mehr Metallhydriden, z.B. aus einer Kombination von einem einfachen Metallhydrid und einem komplexen Metallhydrid. Auch Amid-basierte Metallhydridsysteme, bei denen es sich um Komposite aus mindestens einem Metallamid und mindestens einem Metallhydrid handelt, werden in der Regel, wie auch in der vorliegenden Anmeldung, als RHC bezeichnet.

Die RHC beinhalten als Metall ebenfalls bevorzugt ein Alkalimetall oder ein Erdalkalimetall, wie z.B. Li, Na, Mg oder Ca.

Als Metallhydride werden besonders bevorzugt RHC auf Basis von mindestens zwei Metallhydriden oder auf Basis von mindestens einem Metallamid und mindestens einem Metallhydrid eingesetzt. Bevorzugte konkrete RHC-Systeme sind solche auf Basis von Mg(NH₂)₂-LiH, Mg(NH₂)₂-LiH-LiBH₄, LiBH₄-MgH₂ oder Ca(BH₄)₂-MgH₂, wobei Mg(NH₂)₂-LiH-LiBH₄ besonders bevorzugt ist.

Das RHC-System auf Basis von Magnesiumamid und Lithiumhydrid (Mg(NH₂)₂-LiH) können folgende Stöchiometrie aufweisen: 2 Mg(NH₂)₂ + 4 LiH. Das dreikomponentige RHC-System auf Basis von Magnesiumamid, Lithiumhydrid und Lihiumboranat (Mg(NH₂)₂-LiH-LiBH₄) kann einen variablen Anteil an Lithiumboranat aufweisen, z.B.: 6 Mg(NH₂)₂ + 9 LiH + x LiBH₄. Dadurch können die Eigenschaften des Systems abgestimmt werden, z.B. hinsichtlich kinetischer und thermodynamischer Eigenschaften oder der Wasserstoffspeicherfunktion. Ein System Mg(NH₂)₂-LiH-LiBH₄ kann z.B. Wasserstoff konstant bei einem Druck von über 50 bar aufnehmen und diesen bei einem niedrigeren Druck wieder abgeben.

Das eingesetzte Metallhydrid sollte bei Temperaturen bis mindestens 150°C stabil sein. Andere Systeme, die gewöhnlich als Metallhydridspeicher verwendet werden, sind Amminboran und Lithiumaluminiumhydrid. Generell wird von der Verwendung von Amminboran und Lithiumaluminiumhydrid aber abgesehen, weil diese Verbindungen einen Zersetzungspunkt von unter 150 °C aufweisen und somit bei der Einbettung in die Polymermatrix teilweise inaktiv werden würden.

Da die meisten Metallhydride einen Schmelzpunkt von über 300 °C aufweisen, sollten diese Verbindungen als Pulver vorliegen. Das Metallhydrid wird daher bevorzugt als teilchenförmiges Metallhydrid eingesetzt. Das teilchenförmige Metallhydrid weist bevorzugt eine Korngröße von 0,1 bis 500 µm, bevorzugt 0,1 bis 250 µm und bevorzugter von 0,1 bis 50 µm auf. Die Korngröße kann z.B. bestimmt werden gemäß DIN 53206, D90, Massenverteilung oder Durchmesser gemäß ISO 13320:2020.

Das Metallhydrid, insbesondere das teilchenförmige Metallhydrid, ist in dem erfindungsgemäß verwendeten Wasserstoffspeichermaterial in einer wasserstoffpermeablen Polymermatrix eingebettet. Die Polymermatrix ist wasserstoffpermeabel, was bedeutet, dass die Polymermatrix für molekularen gasförmigen Wasserstoff soweit durchlässig ist, dass der Wasserstoff durch die Matrix zu dem eingelagerten Metallhydrid diffundieren kann. Entsprechend kann der von dem Metallhydrid abgegebene Wasserstoff durch die Matrix hinaus diffundieren. Für eine wasserstoffpermeable Polymermatrix werden Polymere für die Matrix eingesetzt, die eine ausreichende Wasserstoffdurchlässigkeit aufweisen. Durch die Wahl des Polymers für die Polymermatrix und damit der Permeabilität der Matrix für den Wasserstoff kann die Aufnahmegeschwindigkeit des Wasserstoffs gesteuert werden.

Das Polymer für die Polymermatrix kann z.B. ein Elastomer, ein Thermoplast oder ein thermoplastisches Elastomer (TPE) sein. Das Polymer für die Polymermatrix kann ein Polymer, wobei es sich um ein Homopolymer oder ein Copolymer handeln kann, oder ein Blend aus zwei oder mehr Polymeren sein. Das oder die Polymere weisen bevorzugt eine geringe Dichte, einen hohen amorphen Anteil und eine geringe Glasübergangstemperatur auf.

Das Polymer der Polymermatrix weist bevorzugt einen Wasserstoffgas-Permeabilitätskoeffizienten von mindestens 1 ▪ 10⁻⁹ mol H₂/(m·s·MPa), gemessen gemäß ISO 151051:2017 bei 30°C, auf. Soweit nicht anders angegeben, beziehen sich Angaben zum Wasserstoffgas-Permeabilitätskoeffizienten auf dieses Messverfahren. Solche Polymere sind aus dem Stand der Technik bekannt. Das Polymer der Polymermatrix weist bevorzugter einen Wasserstoffgas-Permeabilitätskoeffizienten von mindestens 4 ▪ 10⁻⁹ mol H₂/(m·s·MPa), gemessen gemäß ISO 151051:2017 bei 30°C, auf.

Bevorzugte Beispiele für dementsprechend geeignete Polymere für die Polymermatrix sind ausgewählt aus Polypropylen (PP), Polyethylen niedriger Dichte (LD-PE), Perfluoralkoxy-Polymer (PFA), Polystyrol (PS), AcrylnitrilButadien-Styrol-Copolymer (ABS), Styrol-Butadien-Styrol-Copolymer (SBS), Styrol-Ethylen-Butylen-Styrol-Blockcopolymer (SEBS), Styrol-Blockcopolymer (SBC), Chlor-Sulfat-Polyethylen bzw. chlorsulfoniertes Polyethylen (CSM), Chloropren, Siliconen, Fluorkautschuk (FPM bzw. FKM), Ethylen-Propylen-DienKautschuk (EPDM) oder einer Kombination davon. Besonders geeignete Polymere sind PP und SEBS aufgrund der Kombination geringer Löslichkeit und hoher Diffusion für Wasserstoff. Bei den Fluorpolymeren weisen in der Regel Fluorelastomere keine guten Barriereeigenschaften gegenüber Wasserstoff auf, Fluorthermoplaste dagegen schon.

In der nachfolgenden tabellarischen Übersicht sind Werte für den Permeabilitätskoeffizienten und (bei Thermoplasten) Schmelzpunkte für einige geeignete Polymere zusammengestellt. Der Schmelzpunkt des eingesetzten Polymers sollte aus praktischen Gründen zweckmäßigerweise unter 315 °C, bevorzugter unter 300 °C liegen.

| Polymer | H₂-Permeabilitätskoeffizient (30°C) [mol H₂/(m·s·MPa)] | Schmelzpunkt |
|---|---|---|
| PP | 14*10⁻⁹ | 160°C ... 180°C |
| LDPE | 3,3*10⁻⁹ | 120°C |
| PFA | 4,6*10⁻⁹ | 305°C |
| PS | 7,6*10⁻⁹ | 240°C ... 270°C |
| ABS | | 110°C |
| SBS | | 150°C ... 205°C |
| SEBS* | 22*10⁻⁹ | |
| SBC | | 150°C ... 210°C |
| CSM | 3,7*10⁻⁹ | |
| Chloropren | 2*10⁻⁹ | |

| | | |
|---|---|---|
| * Kraton^{®} FG von Kraton | | |

Das Polymer der Polymermatrix weist bevorzugt einen Anteil an amorpher Phase von mindestens 40%, bevorzugt mindestens 80%, auf. Dadurch verbessert sich die Durchlässigkeit für Wasserstoff.

Das Gewichtsverhältnis von Polymer der Polymermatrix zu Metallhydrid (P:M) im dem Wasserstoffspeichermaterial kann in weiten Bereichen variieren und liegt beispielsweise im Bereich von 1 : 4 bis 49 : 1, bevorzugt 1 : 3 bis 9 : 1, bevorzugter 1 : 3 bis 1 : 1.

Insbesondere die Einlagerung von Metallhydrid in die Polymermatrix erlaubt es, dass diese Speicherverbindungen in der Matrix stabilisiert werden. Das Wasserstoffspeichermaterial liegt bevorzugt als flexibles Bauteil vor. Das erfindungsgemäße Wasserstoffspeichermaterial kann in diverse geometrische Formen erstellt werden und ist nicht zwingend an einen Druckgaskörper gebunden.

In der Polymermatrix können neben dem Metallhydrid auch ein oder mehrere übliche Additive enthalten sein, z.B. Füllstoffe, Verstärkungsstoffe, Alterungsschutzmittel, Weichmacher, Schlagzähmodifikatoren, Haftvermittler, Stabilisatoren, Flammschutzmittel und/oder farbgebende Mittel. Weichmacher und/oder Schlagzähmodifikatoren sind dahingehend vorteilhaft, da durch diese Additive auch die Permeabilität der Polymermatrix für Wasserstoff verbessert werden kann.

In einer Ausführungsform können in dem Wasserstoffspeichermaterial neben dem Metallhydrid Zeolithe als Absorber für Wasserstoff in die Polymermatrix enthalten sein. Auf diese Weise können neben den Hydriden auch molekulare Wasserstoffmoleküle in dem Wasserstoffspeichermaterial gespeichert werden.

Das Wasserstoffspeichermaterial kann z.B. in Form einer Beschichtung, einer Folie, mindestens einer Schicht in einem Mehrschichtverbund, eines Formteils oder eines Teils eines Formteils vorliegen, wobei das Wasserstoffspeichermaterial bevorzugt ein flexibles Bauteil oder ein Teil davon ist.

Das Formteil wird bevorzugt durch Spritzguss, Extrusion, einschließlich Coextrusion, oder Blasformen bzw. Extrusionsblasformen hergestellt. Dementsprechend ist das Formteil bevorzugt ein Spritzgussteil, ein Extrusionsteil oder ein Blasformteil. Die Extrusion und das Blasformen eignet sich insbesondere zur Herstellung von Hohlkörpern, wie Rohren und Behältern, die flexibel sein können. Entsprechende Hohlkörper lassen sich aber auch durch Spritzguss herstellen. Das Formteil, insbesondere Spritzgussteil, Extrusionsteil oder Blasformteil, z.B. in Form eines Hohlkörpers, kann mehrschichtig oder einschichtig ausgebildet sein. Ein weiteres Herstellungsverfahren ist der Streichprozess. Dabei wird das Wasserstoffspeichermaterial insbesondere aus einer Lösung, insbesondere einer nicht wasserbasierten Lösung, abgeschieden.

Das Wasserstoffspeichermaterial wird in dem Gastransport- oder Gasspeichersystem angeordnet, bevorzugt in einem Druckgaskörper davon, oder kann integraler Bestandteil eines Teils des Gastransport- oder Gasspeichersystems, bevorzugt von dem Druckgaskörper. Das Wasserstoffspeichermaterial kann in dem Gastransport- oder Gasspeichersystem als Beschichtung an einer Innenwandung, durch Befestigen an einer Innenwandung oder durch Fixieren mit einer Haltevorrichtung in dem System angeordnet werden.

Das Wasserstoffspeichermaterial kann z.B. in Form einer Beschichtung auf die Innenwandung oder eines Teils davon des Gastransportsystems oder des Gasspeichersystems aufgebracht werden, z.B. durch Coextrudieren oder einen Streichprozess. Dabei kann die gesamte Innenwandung oder bevorzugt ein Teil davon mit der Beschichtung versehen werden. Es kann sich um die Innenwandung eines Rohrs, eines Plastikschlauchs oder eines anderen Druckgaskörpers handeln.

In einer besonders bevorzugten Ausführungsform liegt das Wasserstoffspeichermaterial in Form einer Folie oder insbesondere in Form mindestens einer Schicht in einem Mehrschichtverbund vor. Bei der Folie handelt es sich hier um eine einschichtige Folie aus dem Wasserstoffspeichermaterial. Der Mehrschichtverbund kann als mehrschichtige Folie vorliegen.

Das Wasserstoffspeichermaterial in Form einer Folie oder in Form mindestens einer Schicht in einem Mehrschichtverbund ist insbesondere flexibel. Die Flexibilität ermöglicht die Anordnung der Folie oder des Mehrschichtverbunds in einer kompakten Form.

Beispielsweise können die Folie oder der Mehrschichtverbund mithilfe von Spacern bzw. Abstandshaltern gewickelt oder gefaltet werden. Auf diese Weise können kompakte Formen mit geringem Platzbedarf erhalten werden, wobei die mit Metallhydrid versehenen Folien bzw. Schichten im Mehrschichtverbund voneinander beabstandet sind, so dass ein Durchströmen des Wasserstoffs bzw. des Wasserstoffs enthaltenden Gases und somit einen guten Kontakt ermöglicht werden.

Die Folie oder insbesondere der Mehrschichtverbund können mit einem textilen Träger versehen sein. Der textile Träger erlaubt eine schnelle und homogene Durchströmung der Folien mit Wasserstoff, wobei die Folie oder der Mehrschichtverbund den Wasserstoff unter entsprechenden Diffusionsprozesse in das Wasserstoffspeichermaterial einlagern kann.

Der Mehrschichtverbund umfasst mindestens eine Schicht aus dem Wasserstoffspeichermaterial, es können aber auch zwei oder mehr Schichten oder auch alle Schichten aus dem Wasserstoffspeichermaterial gebildet sein. Auf diese Weise werden bevorzugte Wasserstoff-Schichtspeicher in Form des Mehrschichtverbunds erhalten werden, die z.B. 2 bis 10 Schichten oder auch mehr als 10 Schichten aufweisen. Mehrschichtverbunde mit bis zu 10 Schichten können z.B. durch Coextrusion und Blasformen hergestellt werden.

Durch den Einsatz eines Mehrschichtverbunds ist ein abgestuftes Verhalten hinsichtlich der Eigenschaften wie der Wasserstoffspeicherfunktion möglich. Beispielsweise kann eine innerste Schicht, die in direktem Kontakt mit dem Wasserstoff bzw. dem Wasserstoff enthaltenden Gas ist, ein Wasserstoffspeichermaterial mit einer hohen Konzentration an Metallhydrid sein, während eine äußere Schicht oder äußere Schichten ein Wasserstoffspeichermaterial mit einer niedrigeren Konzentration an Metallhydrid aufweisen. Auch können alternativ oder zusätzlich unterschiedliche Polymere für die verschiedenen Schichten aus Wasserstoffspeichermaterial eingesetzt werden, um z.B. die Kinetik der Wasserstoffaufnahme oder -abgabe variabel zu gestalten.

In einer Ausführungsform kann der Mehrschichtverbund neben der mindestens einen Schicht aus dem Wasserstoffspeichermaterial auch Kunststoffschichten ohne eingebettetes Metallhydrid aufweisen, z.B. aus einem Polymer, das praktisch nicht für Wasserstoff durchlässig ist. Solche Kunststoffschichten bilden eine Barriereschicht für Wasserstoff.

Auf diese Weise können Mehrschichtverbünde hergestellt werden, die zusätzlich Barriereschichten für Wasserstoff aufweisen. Es versteht sich, dass ein solcher Mehrschichtverbund so auszulegen ist, dass beim Einbau in das Gastransportsystem oder das Gasspeichersystem die eine oder mehreren Schichten aus dem Wasserstoffspeichermaterial dem Wasserstoff bzw. dem Wasserstoff enthaltenden Gas in dem System zugewandt sind und die Barriereschichten auf der entgegengesetzten Seite angeordnet sind. Ein solcher Mehrschichtverbund kann z.B. in Form eines Schlauchs, Rohrs oder Behälters vorliegen, der als Druckgaskörper für das Gastransport- oder Gasspeichersystem dient, in dem das Wasserstoffspeichermaterial direkt integriert ist.

Beispiele für Polymere, die praktisch nicht wasserstoffpermeabel sind und für die Barriereschicht für Wasserstoff geeignet sind, sind Ethylen-Vinylalkohol-Copolymer (EVOH), Polyamide (PA), wie z.B. Polyamid 9T, Polyvinylidenfluorid (PVDF), elastomere Polyurethane, thermoplastische Polyurethane (TPU), Polyoxymethylene (POM), Polyethylen hoher Dichte (HD-PE) oder Polyketone. Das Polymer für eine solche Barriereschicht weist bevorzugt einen Wasserstoffgas-Permeabilitätskoeffizienten von weniger als 0,5*10⁻⁹ mol H₂/(m·s·MPa), gemessen gemäß ISO 151051:2017 bei 30°C, auf.

Das Wasserstoffspeichermaterial in Form einer Folie oder eines Mehrschichtverbunds ist in dem Gastransportsystem oder in dem Gasspeichersystem eingebaut, z.B. durch Aufkleben auf eine Innenwandung. Dabei kann die gesamte Innenwandung oder bevorzugt ein Teil davon mit der Beschichtung versehen werden. Es kann sich um die Innenwandung eines Rohrs, eines Plastikschlauchs oder eines anderen Druckgaskörpers handeln. Alternativ wird das Wasserstoffspeichermaterial in Form einer Folie oder eines Mehrschichtverbunds in dem Gastransportsystem oder in dem Gasspeichersystem positioniert, z.B. mithilfe einer geeigneten Haltevorrichtung. Wie vorstehend beschrieben, kann der Multischichtverbund selbst den Druckgaskörper oder einen Teil davon bilden.

Das Wasserstoffspeichermaterial kann ferner in Form eines Formteils, insbesondere eines Spritzgussteils, Extrusionsteils oder Blasformteils, oder eines Teils eines Formteils, insbesondere eines Spritzgussteils, Extrusionsteils oder Blasformteils, vorliegen. Das Formteil, insbesondere Spritzgussteil, Extrusionsteil oder Blasformteil, kann z.B. in Form einer Folie, eines Hohlkörpers, wie z.B. eines Rohrs, Schlauchs oder Behälters, oder eines Formteils mit komplexer Geometrie vorliegen, wobei das Formteil einschichtig oder mehrschichtig aufgebaut sein kann. Solche Formteile können starr oder bevorzugt flexibel sein.

Das Formteil, insbesondere Spritzgussteil, Extrusionsteil oder Blasformteil, kann vollständig aus dem Wasserstoffspeichermaterial gebildet sein. Alternativ kann das Formteil, insbesondere Spritzgussteil, Extrusionsteils oder Blasformteils, teilweise aus dem Wasserstoffspeichermaterial und teilweise aus einem Polymer ohne darin enthaltenes Metallhydrid gebildet sein, z.B. aus einem Polymer, das praktisch nicht für Wasserstoff durchlässig ist. Dieser Teil des Formteils bildet dann eine Barriere für den Wasserstoff.

Es versteht sich, dass ein solches Formteil, insbesondere Spritzgussteil, Extrusionsteil oder Blasformteil, so auszulegen ist, dass beim Einbau in das Gastransportsystem oder das Gasspeichersystem der Teil aus dem Wasserstoffspeichermaterial dem Wasserstoff bzw. dem Wasserstoff enthaltenden Gas in dem System zugewandt ist und der Teil mit der Barrierefunktion auf der entgegengesetzten Seite angeordnet ist. Ein solches Formteil bzw. Spritzgussteil kann z.B. als Druckgaskörper für das Gastransport- oder Gasspeichersystem dienen, in dem das Wasserstoffspeichermaterial integriert ist. Beispiele für Polymere, die praktisch nicht wasserstoffpermeabel sind, wurden vorstehend beschrieben, worauf verwiesen wird.

Das Wasserstoffspeichermaterial in Form eines Formteils, insbesondere Spritzgussteils, Extrusionsteils oder Blasformteils, ist in dem Gastransportsystem oder Gasspeichersystem eingebaut, z.B. durch Ankleben auf eine Innenwandung des Systems. Alternativ wird das Wasserstoffspeichermaterial in Form eines Formteils, insbesondere Spritzgussteils, Extrusionsteils oder Blasformteils, in dem Gastransportsystem oder in dem Gasspeichersystem positioniert, z.B. mithilfe einer geeigneten Haltevorrichtung. Wie vorstehend beschrieben, kann das Formteil, insbesondere Spritzgussteil, Extrusionsteil oder Blasformteil, selbst den Druckgaskörper oder einen Teil davon bilden.

In einer bevorzugten Ausführungsform ist das Wasserstoffspeichermaterial auf der Oberfläche mit einer Narbung versehen ist, insbesondere wenn das Wasserstoffspeichermaterial in Form einer Folie oder eines Mehrschichtverbunds vorliegt. Das Verhältnis von genarbter Oberfläche zur geometrischen Fläche der genarbten Oberfläche liegt bevorzugt im Bereich von 1 zu 1 bis 10 zu 1.

Durch die Narben kann die Aufnahmefähigkeit des Wasserstoffspeichermaterials für Wasserstoff individuell angepasst werden, da durch die Narbung die Oberfläche erhöht wird. Glatte Narben weisen dabei eine geringere Oberfläche für die Absorption von Wasserstoff auf als strukturierte Narben. Dabei ist das Oberflächen- zu Flächenverhältnis ausschlaggebend. Dieses Verhältnis kann von Narbe zu Narbe divergieren und liegt im Verhältnis 1 bis 10 in einem akzeptablen Bereich. Zusätzlich verhindert die Narbung, dass das Wasserstoffspeichermaterial in Form einer Folie oder eines Mehrschichtverbunds "aufeinander kleben" und der dadurch gewährte Abstand erlaubt eine Durchströmung des Wasserstoffspeichermaterials sowie auch dessen geometrische Anpassung bzw. Verschiebung.

Die Narbung kann auf übliche Weise z.B. mithilfe einer Stahlwalze, eines Narbbands, einer Silikonwalze oder der Vakuum-Matrizentechnologie aufgebracht werden. Ferner besteht bei der Vakuummatrizentechnologie die Möglichkeit, Hinterschneidungen in das Wasserstoffspeichermaterial mit einzubauen.

Für die erfindungsgemäße Verwendung eignet sich bevorzugt ein Wasserstoffspeichermaterial, dass Wasserstoff bei einem Wasserstoff-Partialdruck von 100 bar oder weniger, bevorzugt 60 bar oder weniger, aufnehmen kann, bevorzugt bei einem Wasserstoff-Partialdruck im Bereich von 50 bis 1 bar. Wie ausgeführt, kann der gewünschte Wasserstoff-Partialdruck insbesondere durch die Auswahl eines hierfür geeigneten Metallhydrids eingestellt werden, z.B. im Temperaturbereich -50°C bis 120°C.

In einer besonders bevorzugten Ausführungsform liegt das Wasserstoffspeichermaterial als Mehrschichtverbund bzw. Wasserstoff-Schichtspeicher aus flexiblen Bauteilen zur passiven Druckregulierung vor.

Zur Herstellung des Wasserstoffspeichermaterials können übliche Misch- und Formverfahren eingesetzt werden, wobei zu beachten ist, dass die Metallhydride in der Regel reaktionsempfindlich sind und unter Anwesenheit von Feuchtigkeit und/oder Sauerstoff spontan reagieren können.

Die Metallhydride, bevorzugt die pulverförmigen Metallhydride, sollten daher gewöhnlich unter Schutzgas, wie z.B. Argon, in die Polymermatrix eingebracht werden. Dies kann durch entsprechende Extruderprozesse unter Schutzgas erreicht werden, bei der das Metallhydrid zu der Polymerschmelze zugegeben wird. Alternativ kann das Polymer für die Matrix mit dem Metallhydrid durch einen Sinterprozess oder einen Knetprozess (z.B. wenn das Polymer ein Kautschuk bzw. ein Elastomer ist) gemischt werden, wobei dies ebenfalls unter einer Schutzgasatmosphäre durchgeführt werden sollte. Bei Einsatz von Chlorpolymeren ist darauf zu achten, dass diese Verbindungen gegebenenfalls nicht direkt in Kontakt mit den Metallhydriden kommen sollten. Chlorpolymere können aber auch im Sandwich-Verbund genutzt werden.

Bei Einsatz von Elastomeren als Polymer kann die Mischung von Polymer und Metallhydrid z.B. in einem Innenmischer durchgeführt werden. Bei Einsatz von Thermoplasten als Polymer kann die Mischung von Polymer und Metallhydrid z.B. durch Compoundieren in einem Schneckenextruder durchgeführt werden.

Das erfindungsgemäße Wasserstoffspeichermaterial kann nach dem Gebrauch recycelt werden. Als möglicher Recyclingschritt nach Gebrauch ist z.B. denkbar, das Polymer und Metallhydrid enthaltende Wasserstoffspeichermaterial wieder einzuschmelzen und beispielsweise durch Kalander- oder Extruder-Systeme neuen Konstruktionen oder Verbundfolien herzustellen.

Das Gastransportsystem für Wasserstoff enthaltendes Gas ist bei der erfindungsgemäßen Verwendung bevorzugt ein Leitungssystem für Wasserstoff oder eine Mischung von Wasserstoff und mindestens einem anderen Gas, bevorzugt ein Erdgas/Wasserstoff-Gemisch. Der Anteil an Wasserstoff im Erdgas/Wasserstoff-Gemisch ist nicht festgelegt und kann beliebige Werte annehmen, z.B. im Bereich von 1 bis 90 Vol.-%, wie z.B. 1 bis 30 Vol.-%. Der Druck im Gastransportsystem liegt bevorzugt bei 100 bar oder weniger, bevorzugt 60 bar oder weniger, z.B. im Bereich von 50 bar bis 1 bar.

Das Gasspeichersystem zur Wasserstoffspeicherung weist einen Druckgaskörper auf, wobei das Wasserstoffspeichermaterial in dem Druckgaskörper angeordnet ist oder integraler Bestandteil des Druckgaskörpers ist. Das Wasserstoffspeichermaterial nimmt dabei den Wasserstoff bevorzugt bei einem Wasserstoff-Partialdruck von 100 bar oder weniger, bevorzugt 60 bar oder weniger, auf, bevorzugt bei einem Wasserstoff-Partialdruck im Bereich von 50 bis 1 bar.

Durch das erfindungsgemäß in einem Gasspeichersystem verwendete Wasserstoffspeichermaterial ist es somit möglich, bei geringem Druck den Wasserstoff einzulagern und diesen dann für längere Zeit zu speichern. Durch den geringeren Druck, der im Vergleich zur konventionellen Speicherung in Gasflaschen bei hohen Drücken bis zu 300 bar für die Speicherung erforderlich ist, verringert sich auch der Energieverbrauch, der für die Kompression notwendig ist.

Ein solches Gasspeichersystem eignet sich z.B. zur Wasserstoffspeicherung für Heimanwendungen, der z.B. durch Elektrolyse produziert wird. Eine weitere Anwendung sind dezentrale lokale Wasserstoffspeicher, z.B. in Kombination mit Photovoltaikanlagen.

Bei der erfindungsgemäßen Verwendung des Wasserstoffspeichermaterials in einem Gasspeichersystem als Wasserstoffspeicher wird das Wasserstoffspeichermaterial auch zur passiven Druckregulierung in dem Gasspeichersystem verwendet.

Die Erfindung betrifft auch ein Gastransportsystem für Wasserstoff enthaltendes Gas und ein Gasspeichersystem zur Wasserstoffspeicherung, wobei das Gastransportsystem oder das Gasspeichersystem ein Wasserstoffspeichermaterial umfasst, das aus Metallhydrid, das in einer wasserstoffpermeablen Polymermatrix eingebettet ist, gebildet ist.

Es versteht sich, dass das Wasserstoffspeichermaterial innerhalb des Gastransportsystems angeordnet ist, so dass es mit dem Wasserstoff enthaltenden Gas in Kontakt kommen kann. Es versteht sich ferner, dass das Wasserstoffspeichermaterial innerhalb des Gasspeichersystems angeordnet ist, so dass es mit dem Wasserstoff in Kontakt kommen kann.

Alle vorstehenden Angaben zu der erfindungsgemäßen Verwendung gelten naturgemäß entsprechend auch für das erfindungsgemäße Gastransport- oder Gasspeichersystem, insbesondere hinsichtlich des Wasserstoffspeichermaterials und/oder der Gestaltung des Gastransportsystems und des Gasspeichersystems, so dass darauf verwiesen wird.

Die Erfindung wird nachfolgend über Ausführungsbeispiele anhand von Zeichnungen näher erläutert. Es zeigen:
- Fig. 1: eine schematische Querschnittsansicht eines erfindungsgemäßen Gasspeichersystems,
- Fig. 2: eine schematische Querschnittsansicht eines Abschnitts eines erfindungsgemäßen Gastransportsystems.

Figur 1 zeigt schematisch ein erfindungsgemäßes Gasspeichersystem in Form eines Ausgleichstanks 2. Der Ausgleichstank ist ein austauschbarer Ausgleichstank. Der Ausgleichstank umfasst eine Tankhülle bzw. einen Druckbehälter 3. In dem Ausgleichstank ist das erfindungsgemäß verwendete Wasserstoffspeichermaterial 4 aus Metallhydrid, das in einer Polymermatrix eingebettet ist. Der Ausgleichstank ist an eine Gasleitung 1 für Wasserstoff angeschlossen. Der Druck im Gasspeichersystem liegt z.B. im Bereich von 50 bar bis 1 bar. In dem Gasspeichersystem kann Wasserstoff gespeichert werden, der z.B. durch Elektrolyse gebildet wurde, und wird bei Bedarf wieder abgegeben. Das Wasserstoffspeichermaterial sorgt auch für eine passive Druckregulierung in dem Gasspeichersystem.

Figur 2 zeigt eine schematische Querschnittsansicht eines Abschnitts eines erfindungsgemäßen Gastransportsystems. Es umfasst eine Gasleitung 1, insbesondere in Form eines Rohrs in einem Rohrverbund. In der Gasleitung sind an verschiedenen Positionen erfindungsgemäß verwendetes Wasserstoffspeichermaterial 4 aus Metallhydrid, das in einer Polymermatrix eingebettet ist, angeordnet, welches zur passiven Druckregulierung in dem Gastransportsystem dient. In der Gasleitung kann z.B. Wasserstoff oder ein Gemisch von Wasserstoff und Erdgas transportiert werden.

### Bezugszeichenliste

- 1: Gasleitung
- 2: Ausgleichstank
- 3: Tankhülle/Druckbehälter
- 4: Speichermedium aus Polymermatrix und Metallhydrid

## Patentansprüche

1. Verwendung eines Wasserstoffspeichermaterials zur passiven Druckregulierung in einem Gastransportsystem für Wasserstoff enthaltendes Gas oder zur Wasserstoffspeicherung und zur passiven Druckregulierung in einem Gasspeichersystem für Wasserstoff, wobei das Wasserstoffspeichermaterial aus Metallhydrid, das in einer wasserstoffpermeablen Polymermatrix eingebettet ist, gebildet ist.

2. Verwendung nach Anspruch 1, wobei das Metallhydrid ausgewählt ist aus Magnesiumhydrid, Lithiumhydrid, komplexem Metallhydrid, bevorzugt Metallboranat oder Metallalanat, oder reaktivem Hydridkomposit (RHC), bevorzugt RHC auf Basis von mindestens zwei Metallhydriden oder auf Basis von mindestens einem Metallamid und mindestens einem Metallhydrid, wobei zweckmäßige Beispiele für das Metallhydrid MgH₂, LiH, Lithiumborhydrid, Natriumborhydrid, Magnesiumborhydrid, Natriumaluminiumhydrid und RHC-Systeme auf Basis von Mg(NH₂)₂-LiH, Mg(NH₂)₂-LiH-LiBH₄, LiBH₄-MgH₂ oder Ca(BH₄)₂-MgH₂ sind.

3. Verwendung nach Anspruch 1, wobei das Metallhydrid teilchenförmiges Metallhydrid ist, bevorzugt mit einer Korngröße von 0,1 bis 500 µm, bevorzugt 0,1 bis 250 µm und bevorzugter von 0,1 bis 50 µm.

4. Verwendung nach einem der vorhergehenden Ansprüche, wobei das Polymer der Polymermatrix einen Wasserstoffgas-Permeabilitätskoeffizienten von mindestens 4 ▪ 10⁻⁹ mol H₂/(m·s·MPa), gemessen gemäß ISO 151051:2017 bei 30°C, aufweist.

5. Verwendung nach einem der vorhergehenden Ansprüche, wobei das Polymer der Polymermatrix ausgewählt ist aus Polypropylen (PP), Polyethylen niedriger Dichte (LD-PE), Perfluoralkoxy-Polymer (PFA), Polystyrol (PS), AcrylnitrilButadien-Styrol-Copolymer (ABS), Styrol-Butadien-Styrol-Copolymer (SBS), Styrol-Ethylen-Butylen-Styrol-Blockcopolymer (SEBS), Styrol-Blockcopolymer (SBC), Chlor-Sulfat-Polyethylen bzw. chlorsulfoniertes Polyethylen (CSM), Chloropren, Siliconen, Fluorkautschuk (FPM bzw. FKM), Ethylen-Propylen-DienKautschuk (EPDM) oder einer Kombination davon.

6. Verwendung nach einem der vorhergehenden Ansprüche, wobei der Anteil an amorpher Phase im Polymer der Polymermatrix mindestens 40%, bevorzugt mindestens 80%, beträgt.

7. Verwendung nach einem der vorhergehenden Ansprüche, wobei das Gewichtsverhältnis von Polymer der Polymermatrix zu Metallhydrid (P:M) im Bereich von 1 : 4 bis 49 : 1, bevorzugt 1 : 3 bis 9 : 1, bevorzugter 1 : 3 bis 1 : 1, liegt.

8. Verwendung nach einem der vorhergehenden Ansprüche, wobei das Wasserstoffspeichermaterial in Form einer Beschichtung, einer Folie, mindestens einer Schicht in einem Mehrschichtverbund, eines Formteils, insbesondere eines Spritzgussteils, eines Extrusionsteils oder eines Blasformteils, oder eines Teils eines Formteils, insbesondere eines Spritzgussteils, eines Extrusionsteils oder eines Blasformteils, vorliegt, wobei das Wasserstoffspeichermaterial bevorzugt ein flexibles Bauteil oder ein Teil davon ist.

9. Verwendung nach einem der vorhergehenden Ansprüche, wobei das Wasserstoffspeichermaterial auf der Oberfläche mit einer Narbung versehen ist, wobei das Verhältnis von genarbter Oberfläche zur geometrischen Fläche der genarbten Oberfläche bevorzugt im Bereich von 1 zu 1 bis 10 zu 1 liegt.

10. Verwendung nach einem der vorhergehenden Ansprüche, wobei das Wasserstoffspeichermaterial Wasserstoff bei einem Wasserstoff-Partialdruck von 100 bar oder weniger, bevorzugt 60 bar oder weniger, aufnehmen kann, bevorzugt bei einem Wasserstoff-Partialdruck im Bereich von 50 bis 1 bar.

11. Verwendung nach einem der vorhergehenden Ansprüche, wobei das Gastransportsystem für Wasserstoff enthaltendes Gas ein Leitungssystem für Wasserstoff oder eine Mischung von Wasserstoff und mindestens einem anderen Gas, bevorzugt ein Erdgas/Wasserstoff-Gemisch, ist, wobei der Druck im Gastransportsystem bevorzugt im Bereich von 50 bar bis 1 bar liegt.

12. Verwendung nach einem der vorhergehenden Ansprüche, wobei das Gasspeichersystem zur Wasserstoffspeicherung einen Druckgaskörper aufweist, wobei das Wasserstoffspeichermaterial in dem Druckgaskörper angeordnet ist oder integraler Bestandteil des Druckgaskörpers ist, wobei das Wasserstoffspeichermaterial Wasserstoff bei einem Wasserstoff-Partialdruck von 100 bar oder weniger, bevorzugt 60 bar oder weniger, aufnehmen kann, bevorzugt bei einem Wasserstoff-Partialdruck im Bereich von 50 bar bis 1 bar.

13. Gastransportsystem für Wasserstoff enthaltendes Gas oder Gasspeichersystem zur Wasserstoffspeicherung, umfassend ein Wasserstoffspeichermaterial, das aus Metallhydrid, das in einer wasserstoffpermeablen Polymermatrix eingebettet ist, gebildet ist.

14. Gastransport- oder Gasspeichersystem nach Anspruch 13, wobei das Wasserstoffspeichermaterial wie in einem der Ansprüche 1 bis 10 definiert ist und/oder wobei das Gastransportsystem oder das Gasspeichersystem wie in Anspruch 12 oder 13 definiert ist.
